# EUROPÄISCHE PATENTSCHRIFT

(11) **EP 0 254 987 B1**
(45) Veröffentlichungstag und Bekanntmachung des Hinweises auf die Patenterteilung: **04.03.1992**
(21) Anmeldenummer: 87110336.2
(22) Anmeldetag: 17.07.1987
(51) Int. Cl.: C07C 69/92, D06P 1/00, C07C 69/76, C07C 69/614, C07C 69/65, C07C 69/712, C07C 69/708, C07C 69/734, C07C 69/75, C07C 69/612, D06P 3/00

(54) **Benzophenonether-ester und ein Verfahren zur Verbesserung der Lichtechtheit von Polyesterfärbungen unter Verwendung von Benzophenonether-estern**
Benzophenone ether-esters and process for improving the light fastness of polyester colourings by the use of benzophenone ether-esters
Ethers-esters de la benzophénone et procédé d'amélioration de la stabilité à la lumière de colorations de polyesters par l'utilisation des éthers-esters de la benzophénone

(30) Priorität: 26.07.1986 DE 3625355
(43) Veröffentlichungstag der Anmeldung: 03.02.1988
(73) Patentinhaber: BASF Aktiengesellschaft, 67063 Ludwigshafen (DE)
(72) Erfinder: Neumann, Peter, Dr., D-6908 Wiesloch (DE); Wegerle, Dieter, Dr., D-6800 Mannheim 1 (DE); Krallmann, Reinhold, D-6719 Weisenheim (DE)

(56) Entgegenhaltungen:
- US-A- 3 313 866
- US-A- 3 676 471
- US-A- 4 366 207
- CHEMICAL ABSTRACTS, Band 91, 1979, Seite 69, Zusammenfassung Nr. 92921f, Columbus, Ohio, US; & US-T-970 001

## Beschreibung

Die Erfindung betrifft neue Benzophenonether-ester und ein Verfahren zum Färben von textilem Polyestermaterial mit Dispersionsfarbstoffen unter Verwendung von Benzophenonether-estern zur Verbesserung der Lichtechtheit sowie die Verwendung dieser Benzonphenon-derivate beim Färben von textilem Polyestermaterial.

Aus der DE-AS 1 156 760 ist beispielsweise ein Verfahren zur Verbesserung der Lichtechtheit von Polyesterfärbungen bekannt, bei dem man die Fasern in einem siedenden wäßrigen Färbebad, das neben dem Farbstoff noch Alkylether des 2,2',4,4'-Tetrahydroxybenzophenons enthält, behandelt. Bei diesem Verfahren zieht das Benzophenon-Derivat zusammen mit dem Farbstoff auf die Faser auf. Die so gefärbte Faser weist bei der Belichtung in einem Belichtungsgerät (beispielsweise Xenotest oder Fadeometer) eine im Vergleich zu einer ohne Zusatz des Tetrahydroxybenzophenon-Derivats gefärbten Faser bessere Lichtechtheit auf.

Die in der DE-AS 1 156 760 beschriebenen Verbindungen weisen jedoch eine Reihe von Nachteilen auf: aufgrund ihrer Eigenfarbe verschieben sie insbesondere bei brillanten Färbungen der Farbton und trüben die Färbung mehr oder weniger stark ab. Das Aufziehvermögen auf die textilen Gebilde ist nicht erschöpfend genug, so daß das Abwasser der Färbereien mit organischen Verbindungen belastet wird. Außerdem neigen die genannten Verbindungen bei einer im Anschluß an den Färbeprozess üblicherweise durchgeführten thermischen Nachbehandlung zur Sublimation.

Aus der US-PS 3 676 471 ist bekannt, daß 2,4-Dihydroxibenzophenon-Derivate als Lichtstabilisatoren von Kunststoffen, Polymeren wie z.B. Polypropylen, Polyvinylchlorid, Polyester oder Polyamide verwendet werden können. Es hat daraus nicht nahe gelegen, derartige Verbindungen in einem System aus Farbstoffen und textilem Polyestermaterial zur Stabilisierung der Farbstoffe einzusetzen.

Aufgabe der Erfindung ist es, für die Verbesserung der Lichtechtheit von Färbungen mit Dispersionsfarbstoffen auf Polyester Stoffe zur Verfügung zu stellen, die gut auf Polyester aufziehen, eine geringe Sublimationstendenz zeigen und die die Färbungen insbesondere hinsichtlich ihrer Brillanz nicht oder nur geringfügig beeinträchtigen.

Die Aufgabe wird erfindungsgemäß gelöst mit einem Verfahren zum Färben von textilem Polyestermaterial mit Dispersionsfarbstoffen unter gleichzeitiger Verwendung von Benzophenonderivaten zur Verbesserung der Lichtechtheit, das dadurch gekennzeichnet ist, daß man den Färbebädern ein Benzophenonderivat der Formel I in der für
R ein Wasserstoffatom, ein Alkylrest mit 1 bis 4 C-Atomen, Cyan, Fluor, Chlor, Brom oder Trifluormethyl,
R¹ ein Wasserstoffatom oder ein Alkylrest mit 1 bis 6 C-Atomen und für
m die Zahl 1 oder 2, für
n die Zahl 2, 3 oder 4 und für
R² ein gegebenenfalls durch Hydroxy oder Cᵢ- bis C₄-Alkoxy substituierter Alkylrest mit 1 bis 12 C-Atomen, ein Cycloalkylrest mit 3 bis 6 C-Atomen im Ring, ein Rest aus der Gruppe der Formeln wobei R³, R⁴ und R⁵ Wasserstoffatome, Alkyl- oder Alkoxyreste mit 1 bis 4 C-Atomen oder einer oder zwei der Reste R³ bis R⁵ Fluor, Chlor, Brom, Cyan oder Trifluormethyl, einer der Reste R³ bis R⁵ Phenyl oder Phenoxy und q die Zahl 1, 2, 3 oder 4 bedeuten, oder für R² ein gegebenenfalls substituierter 5- oder 6- gliedriger ungesättigter heterocyclischer Ring stehen, zusetzt, sowie in der Verwendung der Benzophenon- derivate der Formel I zur Verbesserung der Lichtechtheit von gefärbtem textilem Polyestermaterial.

Bevorzugt sind die Benzophenonderivate der foldenden Formel 11 in denen R ein Wasserstoffatom, Methyl, Fluor, Chlor oder Brom und R² einen Alkylrest mit 1 bis 4 C-Atomen, einen Cyclohexylrest oder einen Rest aus der Gruppe wobei p und q für die Zahlen 1 oder 2 stehen, bedeuten.

Die Verbindungen der Formeln 1 und 2 sind teilweise bekannt und teilweise noch nicht beschrieben.

Gegenstand der Erfindung sind daher auch die neuen Benzophenonderivate der Formel III in der für R ein Wasserstoffatom, ein Alkylrest mit 1 bis 4 C-Atomen, Cyan, Fluor, Chlor, Brom oder Trifluormethyl, R¹ ein Wasserstoffatom oder ein Alkylrest mit 1 bis 6 C-Atomen und für m die Zahl 1 oder 2, für n die Zahl 2, 3 oder 4 und für R² ein durch Hydroxy- oder C₁- bis C₄-Alkoxy substituierter Alkylrest mit 1 bis 4 C-Atomen, ein Rest aus der Gruppe wobei R³, R⁴ und R⁵ Wasserstoffatome, Alkyl- oder Alkoxyreste mit 1 bis 4 C-Atomen oder ein oder zwei der Reste R² bis R⁵ Fluor, Chlor, Brom, Cyan oder Trifluormethyl und q die Zahl 1, 2, 3 oder 4 bedeuten, mit der Einschränkung, daß wenigstens einer der Reste R³ bis R⁵ von Wasserstoff verschieden sein muß, oder für R² ein gegebenenfalls substituierter 5- oder 6-gliedriger, ungesättigter heterocyclischer Ring stehen.

Von den Verbindungen der Formel 111 sind solche bevorzugt, in denen R ein Wasserstoffatom, Methyl, Fluor, Chlor oder Brom und m die Zahl 1 und R¹ ein Wasserstoffatom bedeuten und für n die Zahl 2 steht.

Ganz besonders bevorzugt und hervorzuheben sind Verbindungen der Formel 111, in denen R ein Wasserstoffatom, Methyl, ein Fluor-, Chlor-oder Bromatom und m die Zahl 1, R¹ ein Wasserstoffatom und R² einen Rest aus der Gruppe wobei p und q für die Zahlen 1 oder 2 stehen, bedeuten mit der Ausnahme, daß R² nicht Phenyl sein kann, wenn R für ein Wasserstoffatom steht.

Als Alkylreste für R und R¹ seien beispielsweise Methyl, Ethyl, Propyl, n- und tert.-Butyl genannt. Bevorzugte Reste für R und R¹ sind H und Methyl.

Als Reste R² in der Formel I seien beispielhaft genannt:
Cᵢ- bis C₁₂-Alkyl, wie Methyl, Ethyl, n-Propyl, iso-Propyl, n-Butyl, iso-Butyl, sek.-Butyl, tert.-Butyl, n-Pentyl, 3-Methylbutyl, 1-Ethylpropyl, 1,1-Dimethylpropyl, 2,2-Dimethylpropyl, n-Hexyl, n-Heptyl, 1-Ethylpentyl, n-Octyl, 2,4,4-Trimethylpentyl, n-Nonyl, n-Decyl, n-Undecyl, 4-Dodecyl, Hydroxymethyl, Hydroxyethyl, 2-Hydroxypropyl, 2-Hydroxy-2-methylpropyl, 3-Hydroxy-2-methylpropyl, 2-Hydroxy-butyl, Methoxymethyl, Methoxyethyl;
Cycloalkyl, wie Cyclopropyl, Cyclobutyl, Cyclopentyl oder Cyclohexyl;
für beispielsweise Phenyl, 2-, 3- und 4-Methylphenyl, 2-, 3- und 4-Ethylphenyl, 2-, 2- und 4-n- oder isoPropylphenyl, 2-, 3- und 4-n oder tert.-Butylphenyl, 2,3-Dimethylphenyl, 2,4-Dimethylphenyl, 2,5-Dimethylphenyl, 2,6-Dimethylphenyl, 3,4-Dimethylphenyl, 3,5-Dimethylphenyl, 2,4,6-Trimethylphenyl, 2,4-Dimethyl-6-tert.-butylphenyl, 2-, 3- und 4-Chlorphenyl, 2-, 3-Brom-phenyl, 2,4-Dichlorphenyl, 2,5-Dichlorphenyl, 2,6-Dichlorphenyl, 3,5-Dichlorphenyl, 2-, 3- und 4-Methoxyphenyl, 2,3-Dimethoxyphenyl, 2,4-Dimethoxyphenyl, 2,6-Dimethoxyphenyl, 3,4-Dimethoxyphenyl, 3,5-Dimethoxyphenyl, 2-Ethoxyphenyl, 4-Ethoxyphenyl, 2,3,4-Trimethoxyphenyl, 3,4,5-Trimethoxyphenyl, 4-Biphenyl, 4-Phenoxyphenyl;
für beispielsweise Benzyl, 2-, 3- und 4-Methylbenzyl, 4-Ethylbenzyl, 4-Isopropylbenzyl, 4-tert.-Butylbenzyl, 2-, 3- und 4-Chlorbenzyl, 2-, 3-und 4-Brombenzyl, 2-, 3- und 4-Methoxybenzyl, 2-, 3- und 4-Ethoxybenzyl, 3,4-Dimethoxy-benzyl, 3,5-Dimethoxybenzyl, 3,4,5-Trimethoxybenzyl, 2-Phenylethyl, 3-Phenylpropyl, 4-Phenylbutyl;
für beispielsweise Phenoxymethyl, 2-, 3- und 4-Methylphenoxymethyl, 2-, 3- und 4-Ethylphenoxymethyl, 4-Isopropylphenoxymethyl, 4-n-Butylphenoxymethyl, 4-tert.-Butylphenoxymethyl, 2,3-Dimethylphenoxymethyl, 2,4-Dimethylphenoxymethyl, 2,5-Dimethylphenoxymethyl, 3,5-Dimethylphenoxymethyl, 3,4-Dimethylphenoxymethyl, 2-Methyl-4-tert.-butyl-phenoxymethyl, 3,4,5-Trimethoxyphenoxymethyl, 2,4,6-Trimethylphenoxymethyl, 2,6-Dimethyl-4-tert.-butylphenoxymethyl, 2-, 3- und 4-Chlorphenoxymethyl, 2-, 3- und 4-Bromphenoxymethyl, 2-, 3- und 4-Methoxyphenoxymethyl, 4-Ethoxyphenoxymethyl, 2-Methyl-4-chlorphenoxymethyl, 2-Phenoxyethyl, 4-Phenoxybutyl;
als heterocyclische Ringe beispielsweise Furyl-2, Furyl-3, 2,5-Dimethylfuryl-3, Thienyl-2, Thienyl-3, Pyridyl-2, Pyridyl-3, Pyridyl-4, 2-Chlorpyridyl-3.

Die Herstellung der neuen Verbindungen der Formel (111) erfolgt in an sich bekannter Weise durch Umsetzung eines Alkohols der Formel (IV) in der R, m und n die für R, m und n der Formel (111) angegebenen Bedeutungen haben,
mit einer Carbonsäure R²COOH, in der R² die für R² in Formel (111) angegebenen Bedeutungen aufweist, in einem inerten Lösungsmittel, insbesondere Toluol oder Xylol, in Gegenwart eines sauren Katalysators, insbesondere von Schwefelsäure, p-Toluolsulfonsäure oder eines stark sauren lonenaustauschers, bei Rückflußtemperaturen und Aufarbeitung in an sich üblicher Weise.

Nach dem erfindungsgemäßen Verfahren werden in an sich üblicher Weise textile Materialien aus Polyestern, insbesondere aus Polyethylenterephthalaten, wie Polyethylenglykolterephthalat, gefärbt. Als solche kommen insbesondere Gebilde wie Fasern, Fäden, Flocken, Folien, Gewebe und Gewirke in Betracht. Sie können mit den üblichen Dispersionsfarbstoffen, die den bekannten Farbstoffklassen wie z.B. Azo, Anthrachinon-, Methin-, Chinophthalon- und Cumarin-Farbstoffen, angehören, nach an sich bekannten Methoden, wie z.B. das Hochtemperaturverfahren, das Thermosolverfahren oder das Carrierfärbeverfahren, gefärbt werden, wie z.B. dem "Ratgeber, Färben und Ausrüsten von Polyesterfasern und Polyesterfasermischungen", herausgegeben von der BASF Aktiengesellschaft 1974, entnommen werden kann. Bei dem erfindungsgemäßen Verfahren werden die Benzophenon-Derivate den Färbebädern in feinverteilter Form ggf. als Pulver- oder Flüssigzubereitung zugesetzt. Sie werden in Mengen von 0,1 bis 10, vorzugsweise 0,3 bis 5 Gew.%, bezogen auf das Textilgut, eingesetzt.

Man erhält dabei Färbungen, die im Vergleich zu solchen ohne Zusatz der Benzophenon-Derivate sich im Farbton nicht oder kaum unterscheiden, aber eine deutlich verbesserte Lichtechtheit aufweisen, die auch höheren Anforderungen, wie sie z.B. im Automobilsektor für Sitzbezüge und dergleichen gestellt werden, gerecht werden können.

Als besondere Vorteile gegenüber bekannten Benzophenonderivaten gemäß der DE-AS 11 56 760 seien hervorgehoben, daß die erfindungsgemäß zu verwendenden Verbindungen eine deutlich geringere Eigenfarbe aufweisen und damit den Farbton von Färbungen praktisch nicht beeinflussen. Während z.B. das 2,2'-Dihydroxy-4,4'-dimethoxybenzophenon im Färbebad zu etwa 75 % auszieht, erreichen die erfindungsgemäß zu verwendenden Verbindungen Aufziehgrade in der Größenordnung von 85 bis 95 %. Bei den bekannten Verbindungen liegen die Sublimsationsverluste (30 sec., 190° C) bei 20 bis 25 %, bezogen auf die aufgezogene Substanz, bei den erfindungsgemäß zu verwendenden Verbindungen unterhalb 10 %.

Die in den Beispielen angegebenen Teile sind Gewichtsteile:
In den Beispielen 1 bis 13 bedeuten R und R¹ stets ein Wasserstoffatom.

### Beispiel 1

Ein Gemisch aus 27,6 g 2-Hydroxy-4-(ß-hydroxyethoxy)-benzophenon, 150 ml Toluol, 45,6 g 4-Methoxybenzoesäure und 2 Tropfen konz. Schwefelsäure wird 11 Stunden lang am Wasserabscheider zum Sieden erhitzt. Nach dem Abkühlen auf Raumtemperatur wird mit Petrolether verdünnt, der ausgefallene Niederschlag abgesaugt und mit wenig Methanol gewaschen. Das Nutschgut wird 1 Stunde lang mit 200 ml 5 %iger Sodalösung gerührt, abgesaugt, mit Wasser gewaschen und aus Isopropanol umkristallisiert. Man erhält 28,8 g der Verbindung der Formel I mit vom Schmp. 107 - 109 C.

### Beispiel 2

Ein Gemisch aus 25,8 g 2-Hydroxy-4-(ß-hydroxyethoxy)-benzophenon, 60 ml Toluol, 15 g Phenylessigsäure und 2 Tropfen konz. Schwefelsäure wird 5 Stunden am Wasserabscheider zum Sieden erhitzt. Nach Zugabe von 10 ml 5 %iger Sodalösung dampft man zur Trockne und kristallisiert den Rückstand aus Isopropanol um, wobei man beim Abkühlen der Isopropanollösung 25 ml 5 %ige Sodalösung zusetzt. Nach nochmaligem Umkristallisieren aus Isopropanol und Waschen des Kristallisats mit Wasser erhält man 20 g der Verbindung der Formel I mit vom Schmp. 93 - 94 C,

### Beispiel 3

Ein Gemisch aus 10,3 g 2-Hydroxy-4-(ß-hydroxyethoxy)-benzophenon, 50 ml Toluol, 9,1 g 3,4-Dimethoxybenzoesäure und 1 g p-Toluolsulfonsäure wird 13 Stunden am Wasserabscheider zum Sieden erhitzt, Anschließend dampft man zur Trockne, rührt den Rückstand mit 150 ml 5 %iger Sodalösung und kristallisiert ihn anschließend zweimal aus Isopropanol unter Zusatz von Bleicherde um. Man erhält 3,1 g der Verbindung der Formel I mit vom Schmp. 106 - 108 ° C.

### Beispiel 4

Ein Gemisch aus 25,8 g 2-Hydroxy-4-(ß-hydroxyethoxy)-benzophenon, 150 ml Toluol, 16,3 g 4-Methylbenzoesäure und 2 g p-Toluolsulfonsäure wird 24 Stunden am Wasserabscheider zum Sieden erhitzt. Anschließend dampft man unter vermindertem Druck zur Trockne und kristallisiert den Rückstand aus Isopropanol um, wobei man beim Abkühlen der Isopropanollösung 25 ml 5 %ige Sodalösung zusetzt. Man erhält nach nochmaliger Kristallisation aus Isopropanol und Waschen des Kristallisats mit Wasser 9,5 g der Verbindung der Formel I mit vom Schmp. 135 - 137 ° C.

### Beispiel 5

Ein Gemisch aus 25,8 g 2-Hydroxy-4-(ß-hydroxyethoxy)-benzophenon, 150 ml Toluol, 43,5 g 3-Methylbenzoesäure und 2 g p-Toluolsulfonsäure wird 16 Stunden am Wasserabscheider zum Sieden erhitzt. Anschließend dampft man unter vermindertem Druck zur Trockne und verrührt den Rückstand mit 150 ml 5 %iger Sodalösung und kristallisiert ihn aus Isopropanol unter Zusatz von Bleicherde um. Man erhält 16,2 g der Verbindung der Formel I mit vom Schmp. 92 -93 C.

### Beispiel 6

Ein Gemisch aus 4,6 g 2-Hydroxy-4-(ß-hydroxyethoxy)-benzophenon, 50 ml Toluol, 8,53 g 4-Chlorphenylessigsäure und 2 Tropfen konz. Schwefelsäure wird 4 Stunden am Wasserabscheider erhitzt. Anschließend dampft man unter vermindertem Druck zur Trockne und kristallisiert den Rückstand aus Isopropanol um. Das Kristallisat wird zusammen mit weiteren aus der Mutterlauge isoliertem Produkt nochmals aus Isopropanol unter Zusatz von Aktivkohle umkristallisiert. Man erhält 2,3 g der Verbindung der Formel I mit vom Schmp. 92 - 94 C.

### Beispiel 7

Ein Gemisch aus 25,8 g 2-Hydroxy-4-(ß-hydroxyethoxy)-benzophenon, 60 ml Toluol, 16,7 g Phenoxyessigsäure und 2 Tropfen konz. Schwefelsäure wird 5 Stunden am Wasserabscheider zum Sieden erhitzt. Nach Aufarbeitung analog Beispiel 4 erhält man 24,5 g der Verbindung der Formel I mit vom Schmp. 108 - 109 ° C.

### Beispiel 8

Ein Gemisch aus 27,6 g 2-Hydroxy-4-(ß-hydroxyethoxy)-benzophenon, 60 ml Toluol, 27 g Methoxyessigsäure und 2 Tropfen konz. Schwefelsäure wird 6 Stunden am Wasserabscheider erhitzt. Man dampft unter vermindertem Druck zur Trockne, nimmt den Rückstand in Methylenchlorid auf und wäscht die Methylenchloridphase zweimal mit 5 %iger Sodalösung und mit Wasser. Nach dem Trocknen über Natriumsulfat wird die Methylenchloridphase unter vermindertem Druck entfernt, Man erhält die Verbindung der Formel I mit R² = CH₂0CH₃ in Form eines Öls, das ohne weitere Reinigung in den Färbeprozeß eingesetzt wird.

### Beispiel 9

Ein Gemisch aus 25,8 g 2-Hydroxy-4-(ß-hydroxyethoxy)-benzophenon, 60 ml Toluol, 14,9 g 2-Methylbenzoesäure und 3 Tropfen konz. Schwefelsäure wird 10 Stunden am Wasserabscheider zum Sieden erhitzt. Nach Aufarbeitung analog Beispiel 4 erhält man 22,8 g der Verbindung der Formel I mit vom Schmp. 91 - 93 C.

### Beispiel 10

Ein Gemisch aus 25,8 g 2-Hydroxy-4-(ß-hydroxyethoxy)-benzophenon, 150 ml Toluol, 25,8 g 2,4-Homoveratrumsäure und 3 Tropfen konz. Schwefelsäure wird 12 Stunden am Wasserabscheider zum Sieden erhitzt. Anschließend dampft man unter vermindertem Druck zur Trockne, verrührt den Rückstand mit 150 ml 5 %iger Sodalösung und kristallisiert aus Ethanol unter Zusatz von Aktivkohle um. Man erhält man 20,1 g der Verbindung der Formel I mit vom Schmp. 102 - 104 C.

### Beispiel 11

Ein Gemisch aus 25,8 g 2-Hydroxy-4-(ß-hydroxyethoxy)-benzophenon, 150 ml Toluol, 19,9 g 4-Methoxyphenylessigsäure und 3 Tropfen konz. Schwefelsäure wird 6 Stunden am Wasserabscheider erhitzt. Nach Aufarbeitung analog Beispiel 10 erhält man 9,2 g der Verbindung der Formel I mit vom Schmp. 81 - 83 °C.

### Beispiel 12

Ein Gemisch aus 25,8 g 2-Hydroxy-4-(ß-hydroxyethoxy)-benzophenon, 150 ml Toluol, 14,1 g Cyclohexancarbonsäure und 3 Tropfen konz. Schwefelsäure wird 6 Stunden am Wasserabscheider erhitzt. Nach Aufarbeitung analog Beispiel 4 erhält man nach zweimaliger Kristallisation aus Isopropanol/Wasser unter Zusatz von Bleicherde 7,5 g der Verbindung der Formel I mit vom Schmp. 60 - 62 C.

### Beispiel 13

Ein Gemisch aus 25,8 g 2-Hydroxy-4-(ß-hydroxyethoxy)-benzophenon, 150 ml Toluol, 18 g Dihydrozimtsäure und 3 Tropfen konz. Schwefelsäure wird 6 Stunden am Wasserabscheider erhitzt. Nach Aufarbeitung analog Beispiel 10 erhält man 22,1 g der Verbindung der Formel I mit vom Schmp. 75 - 77 C.

### Beispiel 14

Aus 13,6 g 2-Hydroxy-4-(ß-hydroxyethoxy)-4'-methylbenzophenon und 7,5 g Phenylessigsäure erhält man analog Beispiel 2 nach Umkristallisation aus Ethanol unter Zusatz von Aktivkohle 12,5 g der Verbindung der Formel vom Schmp. 99 - 100° C

### Beispiel 15

Ein Gemisch aus 13,6 g 2-Hydroxy-4-(ß-hydroxyethoxy)-4'-methyl-benzophenon, 7,7 g Benzosäure, 60 ml Toluol und 2 Tropfen konz. Schwefelsäure wird 20 Stunden am Wasserabscheider zum Sieden erhitzt. Nach Zusatz von 5 ml 5 gew. %iger Sodalösung dampft man zur Trockne und kristallisiert den Rückstand zweimal aus Ethanol um. Man erhält 7,3 g der Verbindung der Formel vom Schmp. 70 - 72° C

### Beispiel 16

Man verfährt unter Verwendung von 8,35 g Phenoxyessigsäure analog Beispiel 14 und erhält 13,9 g der Verbindung der Formel vom Schmp. 95 - 96° C

### Beispiel 17

Aus 29,25 g 2-Hydroxy-4-(ß-hydroxyethoxy)-4'-chlorbenzophenon und 15 g Phenylessigsäure erhält man analog Beispiel 14 nach sukzessiver Umkristallisation aus wäßrigem Methanol (80 %) unter Zusatz von Aktivkohle und Cylohexan 17,9 g der Verbindung der Formel vom Schmp. 80 - 82° C

### Beispiel 18

Aus 29,25 g 2-Hydroxy-4-(ß-hydroxyethoxy)-4'-chlorbenzophenon und 16,7 g Phenoxyessigsäure erhält man analog Beispiel 14 nach zweimaligem Umkristallisieren aus Isopropanol unter Zusatz von Aktivkohle 21 g der Verbindung der Formel vom Schmp. 94 - 96 C

### Beispiel 19

Aus 29,25 g 2-Hydroxy-4-(ß-hydroxyethoxy)-4'-chlorbenzophenon und 18,0 g Dihydrozimtsäure erhält man analog Beispiel 14 nach sukzessiver Kristallisation aus Isopropanol unter Zusatz von Aktivkohle und Cyclohexan/Bleicherde 16,5 g der Verbindung der Formel vom Schmp. 65 - 67° C

Die Ausgangsverbindungen 2-Hydroxy-4-(ß-hydroxyethoxy)-4'-chlor- und 2-Hydroxy-4-(ß-hydroxyet- hoxy)-4'-methylbenzophenon werden durch übliche Umsetzung mit Ethylenoxid oder Ethylencarbonat aus dem entsprechenden 2,4-Dihydroxy-4'-chlor- und 2,4-Dihydroxy-4'-methylbenzophenon erhalten.

### Anwendungsbeispiel 1

100 Teile eines Polyestergarns werden in einem Färbebad, das 1500 Teile Wasser, 0,6 Teile einer Mischung der feinverteilten Farbstoffe 1,8 Teile eines durch Anlagerung von 50 Mol Ethylenoxid an 1 Mol Spermölalkohol und anschließendes Sulfonieren erhaltenen Produktes als Färbehilfsmittel und 1,5 Teile der feinverteilten Benzophenonverbindung der Formel enthält, behandelt,

Man beginnt bei 60 C, erhöht die Temperatur in 20 Minuten auf 130 °C und färbt noch weitere 90 Minuten bei dieser Temperatur in einem HT-Färbeapparat.

Es wird eine Braunfärbung erhalten, die bei einer Belichtung im Xenotest unter feucht-heißen Bedingungen (z.B. Temperatur 75 °C, relative Luftfeuchtigkeit 80 %) deutlich lichtechter ist als eine gleiche Färbung ohne den Zusatz der Benzophenonverbindung.

### Anwendungsbeispiel 2

100 Teile eines Gewirkes aus Polyester werden in einem Färbebad, das 2500 Teile Wasser, 1,2 Teile einer Mischung der feinverteilten Farbstoffe Teile eines Carriers auf Basis Salicylsäuremethylester und 2 Teile der feinverteilten Benzophenonverbindung der Formel enthält, behandelt.

Man färbt während 90 Minuten bei Siedetemperatur und erhält eine rotbraune Färbung, die bei einem Belichtungstest im Fadeometer deutlich bessere Ergebnisse liefert als eine gleiche Färbung ohne den Zusatz der Benzophenonverbindung.

### Anwendungsbeispiel 3

Ein Polyestergewebe wird auf einem Dreiwalzenfoulard mit einer Färbeflotte getränkt, die in 1000 Teilen 25 Teile einer Mischung der feinverteilten Farbstoffe 20 Teile einer 20 %igen wäßrigen Lösung des Copolymeren aus Acrylsäure und Acrylamid, 25 Teile der feinverteilten Benzophenonverbindung und 930 Teile Wasser enthält.

Nach dem Imprägnieren unter 60 % Flottenaufnahme wird das Gewebe bei 120 °C zwischengetrocknet und während 60 Sekunden bei 200 ° C thermosoliert.

Man erhält eine Graufärbung, die in der Lichtechtheit deutlich besser ist als eine gleiche Färbung ohne den Zusatz der Benzophenonverbindung.

### Anwendungsbeispiel 4

Man führt eine Färbung aus analog Beispiel 2 unter Verwendung der Benzophenonverbindung der Formel

Man erhält eine rotbraune Färbung, die bei einem Belichtungstest im Fadeometer deutlich bessere Ergebnisse liefert als eine gleiche Färbung ohne den Zusatz der Benzophenonverbindung.

### Anwendungsbeispiel 5

100 Teile eines Gewirkes aus Polyester werden in einem Färbebad, das 2500 Teile Wasser, 1,2 Teile einer Mischung der feinverteilten Farbstoffe
5 Teile eines Carriers auf Basis Salicylsäuremethylester und
2 Teile der feinverteilten Benzophenonverbindung der Formel enthält, behandelt.

Man färbt während 90 Minuten bei Siedetemperatur und erhält eine rotbraune Färbung, die bei einem Belichtungstest im Fadeometer deutlich bessere Ergebnisse liefert als eine gleiche Färbung ohne den Zusatz der Benzophenonverbindung.

### Anwendungsbeispiel 6

100 Teile eines Polyestergarns werden in einem Färbebad, das 1500 Teile Wasser, 0,6 Teile einer Mischung der feinverteilten Farbstoffe 1,8 Teile eines durch Anlagerung von 50 Mol Ethylenoxid an 1 Mol Spermölalkohol und anschließendes Sulfonieren erhaltenen Produktes als Färbehilfmittel und 1,5 Teile der feinverteilten Benzophenonverbindung der Formel enthält, behandelt.

Man beginnt bei 60 C, erhöht die Temperatur in 20 Minuten auf 130°C und färbt noch weitere 90 Minuten bei dieser Temperatur in einem Hochtemperatur-Färbeapparat.

Es wird eine Braunfärbung erhalten, die bei einer Belichtung im Xenotest unter feucht-heißen Bedingungen (Temperatur 75 C, relative Luftfeuchtigkeit 80 %) deutlich lichtechter ist als eine gleiche Färbung ohne den Zusatz der Benzophenonverbindung.

Die in diesem Beispiel eingesetzte, erfindungsgemäße Benzophenonverbindung zieht zu über 90 % auf die Polyesterfaser auf und zeigt nur einen geringen Sublimationsverlust (30 Sek, 190° C) von 5 - 6 %. Sie verhält sich in diesen Eigenschaften deutlich günstiger als das bekannte 2,2'-Dihydroxy-4,4'-dimethoxyben- zophenon, dessen Aufziehgrad bei etwa 75 % und dessen Sublimationsverlust (30 Sek, 190° C) bei 20 - 25 % unter gleichen Färbebedingungen liegt.

### Anwendungsbeispiel 7

Ein Polyestergewebe wird auf einem Dreiwalzenfoulard mit einer Färbeflotte getränkt, die in 1000 Teilen 25 Teile einer Mischung der feinverteilten Farbstoffe 20 Teile einer 20 %igen wäßrigen Lösung des Copolymeren aus Acrylsäure und Acrylamid, 25 Teile der feinverteilten Benzophenonverbindung und 930 Teile Wasser enthält.

Nach dem Imprägnieren unter 60 % Flottenaufnahme wird das Gewebe bei 120°C zwischengetrocknet und während 60 Sekunden bei 200 C thermosoliert.

Man erhält eine Graufärbung, die in der Lichtechtheit deutlich besser ist als eine gleiche Färbung ohne den Zusatz der Benzophenonverbindung.

Die in diesem Beispiel eingesetzte, erfindungsgemäße Benzophenonverbindung zieht zu 87 - 88 % auf die Polyesterharze auf und zeigt nur einen geringen Sublimationsverlust (30 Sek, 190° C) von unter 5 %. Sie verhält sich in diesen Eigenschaften deutlich günstiger als das bekannte 2,2'-Dihydroxy-4,4'-dimethoxy- benzophenon, dessen Aufziehgrad bei etwa 75 % und dessen Sublimationsverlust (30 Sek, 190° C) bei 20 - 25 % unter gleichen Färbebedingungen liegt.

### Anwendungsbeispiel 8

100 Teile eines Gewirkes aus Polyester werden in einem Färbebad, das 2500 Teile Wasser, 1,2 Teile einer Mischung der feinverteilten Farbstoffe
5 Teile eines Carriers auf Basis Salicylsäuremethylester und
2 Teile der feinverteilten Benzophenonverbindung der Formel enthält, behandelt.

Man färbt während 90 Minuten bei Siedetemperatur und erhält eine schwarze Färbung, die bei einem Belichtungstest im Fadeometer deutlich bessere Ergebnisse liefert als eine gleiche Färbung ohne den Zusatz der Benzophenonverbindung.

Die in diesem Beispiel eingesetzte, erfindungsgemäße Benzophenonverbindung zieht zu etwa 87 % auf die Polyesterfaser auf und zeigt nur einen geringen Sublimationsverlust (30 Sek, 190° C) von 4 - 5 %. Sie verhält sich in diesen Eigenschaften deutlich günstiger als das bekannte 2,2'-Dihydroxy-4,4'-dimethoxyben- zophenon, dessen Aufziehgrad bei etwa 75 % und dessen Sublimationsverlust (30 Sek, 190°C) bei 20 - 25 % unter gleichen Färbebedingungen liegt.

### Anwendungsbeispiel 9

100 Teile eines Polyestergarns werden in einem Färbebad, das 1500 Teile Wasser, 0,6 Teile einer Mischung der feinverteilten Farbstoffe 1,8 Teile eines durch Anlagerung von 50 Mol Ethylenoxid an 1 Mol Spermölalkohol und anschließendes Sulfonieren erhaltenen Produktes als Färbehilfsmittel und 1,5 Teile der feinverteilten Benzophenonverbindung der Formel enthält, behandelt.

Man beginnt bei 60 C, erhöht die Temperatur in 20 Minuten auf 130°C und färbt noch weitere 90 Minuten bei dieser Temperatur in einem HT-Färbeapparat.

Es wird eine Grünfärbung erhalten, die bei einer Belichtung im Xenotest unter feucht-heißen Bedingungen (Temperatur 75° C, relative Luftfeuchtigkeit 80 %) deutlich lichtechter ist als eine gleiche Färbung ohne Zusatz der Benzophenonverbindung.

### Anwendungsbeispiel 10

100 Teile eines Polyestergarns werden in einem Färbebad, das 1500 Teile Wasser, 0,6 Teile einer Mischung der feinverteilten Farbstoffe 1,8 Teile eines durch Anlagerung von 50 Mol Ethylenoxid an 1 Mol Spermölalkohol und anschließendes Sulfonieren erhaltenen Produktes als Färbehilfsmittel und 1,5 Teile der feinverteilten Benzophenonverbindung der Formel enthält, behandelt.

Man beginnt bei 60 C, erhöht die Temperatur in 20 Minuten auf 130°C und färbt noch weitere 90 Minuten bei dieser Temperatur in einem Hochtemperatur-Färbeapparat.

Es wird eine Violettfärbung erhalten, die bei einer Belichtung im Xenotest unter feucht-heißen Bedingungen (Temperatur 75 C, relative Luftfeuchtigkeit 80 %) deutlich lichtechter ist als eine gleiche Färbung ohne den Zusatz der Benzophenonverbindung.

## Patentansprüche

1. Verfahren zum Färben von textilem Polyestermaterial mit Dispersionsfarbstoffen unter gleichzeitiger Verwendung von Benzophenonderivaten zur Verbesserung der Lichtechtheit, dadurch gekennzeichnet, daß man den Färbebädern ein Benzophenonderivat der Formel I in der für
R ein Wasserstoffatom, ein Alkylrest mit 1 bis 4 C-Atomen, Cyan, Fluor, Chlor, Brom oder Trifluormethyl,
R¹ ein Wasserstoffatom oder ein Alkylrest mit 1 bis 6 C-Atomen und für
m die Zahl 1 oder 2, für
n die Zahl 2, 3 oder 4 und für
R² ein gegebenenfalls durch Hydroxy oder Cᵢ- bis C₄-Alkoxy substituierter Alkylrest mit 1 bis 12 C-Atomen, ein Cycloalkylrest mit 3 bis 6 C-Atomen im Ring, ein Rest aus der Gruppe der Formeln wobei R³, R⁴ und R⁵ Wasserstoffatome, Alkyl- oder Alkoxyreste mit 1 bis 4 C-Atomen oder einer oder zwei der Reste R³ bis R⁵ Fluor, Chlor, Brom, Cyan oder Trifluormethyl, einer der Reste R³ bis R⁵ Phenyl oder Phenoxy und q die Zahl 1, 2, 3 oder 4 bedeuten, oder für R² ein gegebenenfalls substituierter 5- oder 6-gliedriger undgesättigter heterocyclischer Ring stehen, zusetzt.

2. Verfahren zum Färben von textilem Polyestermaterial nach Anspruch 1, dadurch gekennzeichnet, daß man den Färbebädern ein Benzophenonderivat der Formel 11 in der R ein Wasserstoffatom, Methyl, Fluor, Chlor oder Brom und R² einen Alkylrest mit 1 bis 4 C-Atomen, einen Cyclohexylrest oder einen Rest aus der Gruppe wobei p und q für die Zahlen 1 oder 2 stehen, bedeuten, zusetzt.

3. Verwendung von Benzophenonderivaten gemäß der im Anspruch 1 definierten Formel I beim Färben von textilem Polyestermaterial mit Dispersionsfarbstoffen zur Verbesserung der Lichtechtheit in einer Menge von 0,1 bis 10 Gew.%, bezogen auf das Textilgut.

4. Verwendung von Benzophenonderivaten der in Anspruch 2 definierten Formel II zum Färben von textilem Polyestermaterial mit Dispersionsfarbstoffen nach Anspruch 3.

5. Benzophenonderivate der Formel III in der für R ein Wasserstoffatom, ein Alkylrest mit 1 bis 4 C-Atomen, Cyan, Fluor, Chlor, Brom oder Trifluormethyl, R¹ ein Wasserstoffatom oder ein Alkylrest mit 1 bis 6 C-Atomen und für m die Zahl 1 oder 2, für n die Zahl 2, 3 oder 4 und für R² ein durch Hydroxy oder C₁- bis C₄-Alkoxy substituierter Alkylrest mit 1 bis 4 C-Atomen, ein Rest aus der Gruppe wobei R³, R⁴ und R⁵ Wasserstoffatome, Alkyl- oder Alkoxyreste mit 1 bis 4 C-Atomen oder eine oder zwei der Reste R² bis R⁵ Fluor, Chlor, Brom, Cyan oder Trifluormethyl und q die Zahl 1, 2, 3 oder 4 bedeuten, mit der Einschränkung, daß wenigstens einer der Reste R³ bis R⁵ von Wasserstoff verschieden sein muß, oder für R² ein gegebenenfalls substituierter 5- oder 6-gliedriger, ungesättigter heterocyclischer Ring stehen.

6. Benzophenonderivate der Formel 111 nach Anspruch 5, in denen R ein Wasserstoffatom, Methyl, ein Fluor-, Chlor- oder Bromatom und m die Zahl 1, R¹ ein Wasserstoffatom und R² einen Rest aus der Gruppe wobei p und q für die Zahlen 1 oder 2 stehen, bedeuten mit der Ausnahme, daß R² nicht Phenyl sein kann, wenn R für ein Wasserstoffatom steht.

## Claims

1. A process for dyeing textile polyester material with disperse dyes in the presence of a benzophenone derivative to improve the light fastness, which comprises adding to the dyebath a benzophenone derivative of the formula I where
R is hydrogen, alkyl of 1 to 4 carbon atoms, cyano, fluorine, chlorine, bromine or trifluoromethyl,
R¹ is hydrogen or alkyl of 1 to 6 carbon atoms,
m is 1 or 2,
n is 2, 3 or 4 and
R² is alkyl of 1 to 12 carbon atoms, which may be substituted by hydroxy or C₁-C₄-alkoxy, or is cycloalkyl of 3 to 6 carbon atoms in the ring or a radical from the group consisting of the formulae where R³, R⁴ and R⁵ are each hydrogen, alkyl or alkoxy of 1 to 4 carbon atoms, or one or two of R³, R⁴ and R⁵ is or are fluorine, chlorine, bromine, cyano or trifluoromethyl, one of R³, R⁴ and R⁵ is phenyl or phenoxy and q is 1, 2, 3 or 4, or where R² is a substituted or unsubstituted 5- or 6-membered unsaturated heterocyclic ring.

2. A process for dyeing textile polyester material as claimed in claim 1, wherein the dyebath has added to it a benzophenone derivative of the formula II where R is hydrogen, methyl, fluorine, chlorine or bromine and R² is alkyl of 1 to 4 carbon atoms, cyclohexyl or a radical from the group where p and q are each 1 or 2.

3. Use of a benzophenone derivative of the formula I defined in claim 1 in the dyeing of textile polyester material with dispersed dyes for improving the light fastness in an amount of from 0.1 to 10% by weight on weight of fiber.

4. Use of a benzophenone derivative of the formula II defined in claim 2 for dyeing textile polyester material with dispersed dyes as claimed in claim 3.

5. A benzophenone derivative of the formula III where
R is hydrogen, alkyl of 1 to 4 carbon atoms, cyano, fluorine, chlorine, bromine or trifluoromethyl,
R¹ is hydrogen or alkyl of 1 to 6 carbon atoms,
m is 1 or 2,
n is 2, 3 or 4 and
R² is hydroxyl- or C1-C4-alkoxy-substituted alkyl of 1 to 4 carbon atoms or a radical from the group where R³, R⁴ and R⁵ are each hydrogen, alkyl or alkoxy of 1 to 4 carbon atoms, or one or two of R³, R⁴ and R⁵ is or are fluorine, chlorine, bromine, cyano or trifluoromethyl, and q is 1, 2, 3 or 4, subject to the restriction that not less than one of R³, R⁴ and R⁵ must be different from hydrogen, or where R² is a substituted or unsubstituted 5- or 6-membered unsaturated heterocyclic ring.

6. A benzophenone derivative of the formula III as claimed in claim 5, where R is hydrogen, methyl, fluorine, chlorine or bromine, m is 1, R¹ is hydrogen and R² is a radical from the group where p and q are each 1 or 2, except that R² cannot be phenyl if R is hydrogen.

## Revendications

1. Procédé de teinture d'une matière textile en polyester à l'aide de colorants dispersés et en recourant à l'emploi simultané de dérivés de la benzophénone pour l'amélioration de la solidité ou stabilité à la lumière, caractérisé en ce que l'on ajoute aux bains de teinture, un dérivé de la benzophénone de la formule 1 dans laquelle
R représente un atome d'hydrogène, un radical alkyle qui comporte de 1 à 4 atomes de carbone, le radical cyano, un atome de fluor, de chlore, de brome, ou le radical trifluorométhyle,
R¹ représente un atome d'hydrogène ou un radical alkyle qui comporte de 1 à 6 atomes de carbone et
m est égal à 1 ou à 2,
n est égal à 2, 3 ou 4 et
R² représente un radical alkyle qui comporte de 1 à 12 atomes de carbone, éventuellement à substitution hydroxylique ou alcoxylique en Ci à C₄, un radical cycloalkyle dont le cycle comporte de 3 à 6 atomes de carbone, un radical appartenant au groupe des radicaux des formules
où R³, R⁴ et R⁵ représentent des atomes d'hydrogène, des radicaux alkyle ou alcoxy qui comportent de 1 à 4 atomes de carbone, ou bien un ou deux des symboles R³ à R⁵ représentent des atomes de fluor, de chlore, de brome, des radicaux cyano ou trifluorométhyle, l'un des symboles R³ à R⁵ représente un radical phényle ou phénoxy et q est égal à 1, 2, 3 ou 4, ou bien R² représente un noyau hétérocyclique insaturé, pentagonal ou hexagonal, éventuellement substitué.

2. Procédé de teinture d'une matière textile en polyester, selon la revendication 1, caractérisé en ce que l'on ajoute aux bains de teinture, un dérivé de la benzophénone de la formule Il dans laquelle R représente un atome d'hydrogène, le radical méthyle, un atome de fluor, de chlore ou de brome et R² représente un radical alkyle comportant de 1 à 4 atomes de carbone, un radical cyclohexyle, ou un radical appartenant au groupe des radicaux des formules où p est q sont égaux à 1 ou à 2.

3. Utilisation de dérivés de la benzophénone répondant à la formule I telle que définie dans la revendication 1, en vue de la teinture d'une matière textile en polyester avec des colorants dispersés pour l'amélioration de la stabilité ou solidité à la lumière, en une proportion de 0,1 à 10% en poids, par rapport à la matière textile.

4. Utilisation de dérivés de la benzophénone de la formule Il telle que définie dans la revendication 2 pour la teinture d'une matière textile en polyester avec des colorants dispersés, selon la revendication 3.

5. Dérivés de la benzophénone de la formule III dans laquelle R représente un atome d'hydrogène, un radical alkyle qui comporte de 1 à 4 atomes de carbone, le radical cyano, un atome de fluor, de chlore, de brome ou le radical trifluorométhyle, R¹ représente un atome d'hydrogène ou un radical alkyle qui comporte de 1 à 6 atomes de carbone et m est égal à 1 ou à 2, n est égal à 2, 3 ou 4 et R² représente un radical alkyle qui comporte de 1 à 4 atomes de carbone, à substitution hydroxylique ou alcoxylique en C₁-C₄ éventuelle, un radical appartenant au groupe des radicaux des formules où R³, R⁴ et R⁵ représentent des atomes d'hydrogène, des radicaux alkyle ou alcoxy qui comportent de 1 à 4 atomes de carbone, ou bien un ou deux des symboles R² à R⁵ représentent des atomes de fluor, de chlore, de brome, des radicaux cyano ou trifluorométhyle et q est égal à 1, 2, 3 ou 4, avec la restriction qu'au moins l'un des symboles R³ à R⁵ ne peut représenter de l'hydrogène, ou que R² représente un noyau hétérocyclique insaturé, pentagonal ou hexagonal, éventuellement substitué.

6. Dérivés de la benzophénone de la formule III, selon la revendication 5, dans lesquels R représente un atome d'hydrogène, le radical méthyle, un atome de fluor, de chlore ou de brome et m est égal à 1, R¹ représente un atome d'hydrogène et R² représente un radical choisi dans le groupe des radicaux des formules où p et q sont égaux à 1 ou à 2, à l'exception que R² ne peut représenter de radical phényle lorsque R représente un atome d'hydrogène.
